# EUROPÄISCHE PATENTSCHRIFT

(11) **EP 3 189 172 B1**
(45) Veröffentlichungstag und Bekanntmachung des Hinweises auf die Patenterteilung: **12.08.2020**
(21) Anmeldenummer: 15756862.7
(22) Anmeldetag: 14.08.2015
(51) Int. Cl.: C22C 38/18, C22C 38/22, C22C 38/24

(54) **HOCHFESTE, MECHANISCHE ENERGIE ABSORBIERENDE UND KORROSIONSBESTÄNDIGE FORMKÖRPER AUS EISENLEGIERUNGEN UND VERFAHREN ZU DEREN HERSTELLUNG**
HIGH-STRENGTH, CORROSION-RESISTANT SHAPED ARTICLES ABSORBING MECHANICAL ENERGY AND MADE OF IRON ALLOYS, AND METHOD FOR MANUFACTURING SAME
CORPS MOULÉS À HAUTE RÉSISTANCE, ABSORBANT L'ÉNERGIE MÉCANIQUE ET RÉSISTANTS À LA CORROSION COMPOSÉS D'ALLIAGES DE FER ET PROCÉDÉ DE PRODUCTION DESDITS CORPS MOULÉS À HAUTE RÉSISTANCE

(30) Priorität: 01.09.2014 DE 102014217369
(43) Veröffentlichungstag der Anmeldung: 12.07.2017
(73) Patentinhaber: Leibniz-Institut für Festkörper- und Werkstoffforschung Dresden, 01069 Dresden (DE)
(72) Erfinder: ZEISIG, Josephine, 01067 Dresden (DE); HUFENBACH, Julia, 01324 Dresden (DE); KÜHN, Uta, 01728 Bannewitz (DE); ECKERT, Jürgen, A-8700 Leoben (AT)
(74) Vertreter: Rauschenbach, Marion
(86) Internationale Anmeldenummer: PCT/EP2015/068723
(87) Internationale Veröffentlichungsnummer: WO 2016/034390

(56) Entgegenhaltungen:
- EP-A1- 2 662 462
- WO-A1-2012/121630
- US-A- 3 114 630
- US-A- 4 236 920
- US-A- 4 362 553

## Beschreibung

Die vorliegende Erfindung bezieht sich auf das Gebiet der Werkstoffwissenschaft und betrifft hochfeste, mechanische Energie absorbierende und zugleich korrosionsbeständige Formkörper aus Eisenlegierungen. Derartige Formkörper können als Formteile im Fahrzeug-, Maschinen- und Anlagenbau, sowie in der Lebensmittelindustrie oder in der Kunststoffverarbeitung eingesetzt werden.

Bereits bekannt sind aus DE 10 2006 024 358 A1 hochfeste, bei Raumtemperatur plastisch verformbare Formkörper aus Eisenlegierungen, die aus einem Werkstoff der Zusammensetzung FeₐE1_{b}E2_{c}E3_{d}E4ₑ bestehen, wobei E1 ein oder mehrere Elemente der Gruppe Cr, V, Mn, Co, Ni, E2 ein oder mehrere Elemente der Gruppe Mo, Nb, Zr, Y, Hf, Ti, Ta und W, E3 ein oder mehrere Elemente der Gruppe Sn, Al, Ga, Pb, E4 ein oder mehrere Elemente der Gruppe Si, P, C, B mit a = 100-(b+c+d+e), b = 1 bis 12, c = 1 bis 12, d = 0 bis 12 und e = 1 bis 25 (a, b, c, d, e in Atom-%) sind, wobei geringe, herstellungstechnisch bedingte Zusätze und Verunreinigungen enthalten sein können und das Gefüge der Formkörper zu 30 - 90 Vol.-% mindestens aus einer mikrokristallinen austenitischen kubisch flächenzentrierten (kfz) Phase besteht und weiterhin mindestens eine weitere mikrokristalline Phase enthalten ist. Diese Formkörper weisen signifikante Festigkeitssteigerungen in Kombination mit einer hohen plastischen Verformbarkeit bei Raumtemperatur auf.

Weiterhin sind nach DE 10 2010 041 366 A1 hochfeste, bei Raumtemperatur plastisch verformbare und mechanische Energie absorbierende Formkörper aus Eisenlegierungen mit der Zusammensetzung FeₐE1_{b}E2_{c}E3_{d}E4ₑ bekannt, wobei E1 ein oder mehrere Elemente der Gruppe B, C, N, O, E2 ein oder mehrere Elemente der Gruppe Cr, V, Mo, W, Ta, Zr, Hf, Nb, E3 ein oder mehrere Elemente der Gruppe Al, Si, E4 ein oder mehrere Elemente der Gruppe Sc, Y, La, Ce, Pr, Nd, Pm, Sm, Eu, Gd, Tb, Dy, Ho, Er, Tm, Yb, Lu mit a = 100-(b+c+d+e), b = 0,01 bis 15, c = 0,5 bis 13, d = 0 bis 10 und e = 0,01 bis 5 (a, b, c, d, e in Atom-%) sind und die geringe, herstellungstechnisch bedingte Zusätze und Verunreinigungen enthalten können, und deren Gefüge eine homogene Mikrostruktur aufweist, die 40 bis 80 Vol.-% martensitische (trz - tetragonal raumzentriert) Phase und 5 bis 35 Vol.-% austenitische (kfz - kubisch flächenzentriert) Phase und den Rest an boridischen und/oder karbidischen und/oder nitridischen und/oder oxidischen Phasen enthält, wobei der Volumenanteil an austenitischer Phase ansteigt, je geringer der Anteil an E2 ist. Ein hoher Volumenanteil an martensitischer Phase (≥50 %) zeigt sich als vorteilhaft. Diese Formkörper weisen ebenfalls signifikante Festigkeitssteigerungen in Kombination mit einer hohen plastischen Verformbarkeit bei Raumtemperatur auf.

Es ist auch bekannt, dass sich martensitische Eisenlegierungen durch ihre hohe Härte (> 50 HRC) und mechanische Festigkeit auszeichnen und bevorzugt für mechanisch hochbelastete und verschleißbeanspruchte Bauteile, wie beispielsweise Kugellager, Pressbleche oder als Werkzeugstähle für Schneid- und Stanzwerkzeuge, eingesetzt werden [DIN EN ISO 4957].

Bekannt ist zudem, dass gegossene (martensitische) Eisenlegierungen ähnlich den Schnellarbeitsstählen legiert sein können und diese Formkörper als Schneidwerkzeuge eingesetzt werden können [A.S. Chaus et al.: International Journal of Advances in Machining and Forming Operations, Vol. 2, No. 1 (2010) p. 35-53].

Auch bekannt ist, dass sich durch Vanadiumgehalte von ca. 0,5 bis ca. 6 Masse-% bei verschleißfestem Stahlguss und weißem Gusseisen die Werkstoffeigenschaften, wie zum Beispiel Zähigkeit und Verschleißbeständigkeit, verbessert werden [A. Todic et al.: Materials and Manufacturing Processes, 27 (2012) p. 1193-1197; A. Todic et al.: Journal of Mechanics Engineering and Automation, 3 (2013) p. 168-172; J. Glownia et al.: Archives of Metallurgy and Materials, 58, 3 (2013) p. 803-808; M. Filipovic et al.: ISIJ International, Vol. 52, No. 12 (2012), pp. 2200-2204].

Weiterhin ist bekannt, dass (gegossene) Eisenlegierungen mit einem hohen Chromgehalt und erhöhten Kohlenstoffgehalten (bis circa 3 Masse-%) entwickelt wurden, damit sich eine hohe Anzahl an verschleißfesten Chromkarbiden ausbildet und somit die Verschleißbeständigkeit bedeutend verbessert wird [JP H08120418 A, WO 2005 123975 A3, M. Filipovic et al.: ISIJ International, Vol. 52, No. 12 (2012), pp. 2200-2204].

Zur Herstellung von verschleißfesten und gleichzeitig korrosionsbeständigen Eisenwerkstoffen enthalten die Legierungen nach EP 1 728 884 A1 Silizium und Mangan und der C-Gehalt beträgt maximal 0,8 Masse-%. Die Legierungen nach WO 2004 067793 A3 weisen einen Cr-Gehalt von maximal 11 Masse-% bei einem hohen Kohlenstoffgehalt auf, um eine hohe Verschleißbeständigkeit zu erreichen.

Des Weiteren ist bekannt, dass im Gegensatz zu den austenitischen und ferritischen rostfreien Stählen vor allem die mechanischen Eigenschaften der martensitischen rostfreien Stähle von Bedeutung sind [R. Winston Revie: Uhlig's Corrosion Handbook, John Wiley & Sons Inc. (2000), p. 667-676].

Es ist aus WO 2011 081 331 A3 und DIN EN 10283 bekannt, dass ein handelsüblicher nichtrostender martensitischer Stahlguss in der Regel einen Chromgehalt von 11,5 bis 17 Masse-% mit weniger als 0,15 Masse-% Kohlenstoff, 1 bis 2 Masse-% Mangan und 0,8 bis 1,5 Masse-% Silizium aufweist und zusätzlich Nickel und Molybdän enthält.

Bekannt ist aus WO 2010 149 561 A1, DE 2 420 072 C2, DE 1 553 806 B1 und WO 2008 018 128 A1, dass Silizium mit einem Gehalt von bis zu 5 Masse-% bei der Herstellung von martensitischen korrosions- und verschleißresistenten Eisenlegierungen genutzt wird. Zur Herstellung der bekannten Legierungen werden unterschiedlich komplexe Umform- und Wärmebehandlungsschritte durchgeführt.

Es ist auch bekannt, dass martensitische oder ausscheidungshärtende rostfreie Stähle mit karbidformenden Elementen wie Niob, Titan und Vanadium legiert werden können (je Element ≤ 1,5 Masse-%). Um die mechanische Festigkeit durch eine Ausscheidungshärtung anhand von Ti-, V-, Nb-Karbiden zu steigern, muss jedoch eine komplexe mehrstufige Wärmebehandlung erfolgen. [EP 1106706B1; DIN 10088-1].

Bekannt ist weiterhin, dass eine erhöhte Menge an karbidbildenden Elementen die ferritische Phase stabilisiert und die Ausbildung eines harten martensitischen Gefüges verhindert. Delta-Ferrit kann gemäß WO 2008 009 722 A1 im Gefüge verbleiben, welcher durch Einbringen von Wärme (zum Beispiel bei einer Wärmebehandlung) in Austenit und versprödente Phasen, wie zum Beispiel die Sigma-Phase, zerfallen kann. Dies kann sich nachteilig auf die Zähigkeits- aber auch Korrosionseigenschaften auswirken [J.R. Davis: Stainless Steels (ASM Specialty Handbook). ASM International, (1995), p. 137, 446].

Enthält ein korrosionsbeständiger Stahlguss metastabilen Austenit, so ist gemäß DE 10 2010 026 808 oder WO 2008 009 722 A1 bekannt, dass diese Stähle aufgrund des TRIP- (durch Phasenumwandlung induzierte Plastizität, Transformation Induced Plasticity) oder des TWIP- (durch Zwillingsbildung induzierte Plastizität, Twinning Induced Plasticity) Effekts verbesserte mechanische Eigenschaften, wie beispielsweise hohe Festigkeitswerte bei guter Zähigkeit, aufweisen können. Diese Werkstoffe besitzen meist hohe Anteile an austenitstabilisierenden Elementen wie Mangan (bis 25 Masse-%) und/oder Nickel (bis 12 Masse-%).

Handelsübliche nichtrostende martensitische Stahlgusslegierungen können erst nach einer Wärmebehandlung, bestehend aus Abschrecken (950 °C bis 1070 °C) und Anlassen (460 °C bis 750 °C), Zugfestigkeiten von 590 bis 1100 MPa und Bruchdehnungen von bis zu 15 % aufweisen [DIN EN 10283].

Weiterhin bekannt ist die Herstellungstechnologie für Formgussteile, wobei durch Verwendung reiner Ausgangselemente und der Rascherstarrung der Schmelze in einer Kupferkokille (erhöhte Erstarrungsgeschwindigkeiten von 10 bis 70 K/s) kristalline Eisenlegierungen produziert werden können. Die Zusammensetzungen (Fe_{84.4}Cr_{5.2}Mo_{5.2}Ga_{5.2})₁₀₀₋ₓCₓ (in Atom-%) mit x = 9 und 17, Fe_{84.3}Cr_{4.3}Mo_{4.6}V_{2.2}C_{4.6} (in Atom-%), Fe_{86.7}Cr_{4.4}Mo_{0.6}V_{1.1}W_{2.5}C_{4.6} (in Atom-%) und Fe_{88.9}Cr_{4.3}V_{2.2}C_{4.6} (in Atom-%) führten zu einem Gefüge bestehend aus metastabilen Phasen und einem komplexen Karbidnetzwerk, was die Ausbildung exzellenter mechanischer Eigenschaften zur Folge hat [DE 10 2006 024 358; DE 10 2010 041 366 A1; K. Werniewicz et al.: Acta Mater. 55, (2007) 3513-3520; U. Kühn et al.: Appl. Phys. Lett. 90 (2007) 261901-1 - 261901-3; U. Kühn et al.: J. Mater. Res., Vol. 25, No. 2 (2010) p. 368-374; J. Hufenbach et al.: Materials Science & Engineering A586 (2013) p. 267-275].

Unter Erstarrungsgeschwindigkeit soll im Rahmen dieser Erfindung die mittlere Geschwindigkeit verstanden werden, mit der ein Material aus dem schmelzflüssigen Zustand bis zur vollständigen Erstarrung abgekühlt wird.

Es ist ebenfalls die Möglichkeit der pulvermetallurgischen Herstellung von hochchromhaltigen und karbidreichen Legierungen zur Anwendung in verschleißbeanspruchter und/oder korrosiver Umgebung gemäß WO 03069004 A1 bekannt, wobei eine nachträgliche Wärmebehandlung zum Erreichen der gewünschten Festigkeit durchgeführt wird.

Nachteilig bei bekannten Lösungen des Standes der Technik ist, dass herkömmliche Werkzeug-, verschleißfeste und rostfreie Stähle in der Regel eine zeit- und kostenintensive Wärmebehandlung (Glühen, Härten und Anlassen) erfahren müssen, um die erforderlichen mechanischen Eigenschaften einzustellen und/oder die Rissanfälligkeit minimieren zu können [DE 000001558656A; GB 1469706A; JP 000H08120418A; WO 03035921A1; A.S. Chaus et al.: International Journal of Advances in Machining and Forming Operations, Vol. 2, No. 1 (2010) p. 35-53].
Des Weiteren ist nachteilig, dass das Spektrum der mechanischen Eigenschaften derzeit bekannter und eingesetzter korrosionsbeständiger Eisenlegierungen (zum Beispiel korrosionsbeständiger Werkzeugstähle) und die Standzeiten für hochbeanspruchte Bauteile aus diesen Eisenlegierungen noch nicht ausreichend sind. Derartige Bauteile weisen daher entweder einen Mangel an einer ausreichend guten Korrosionsbeständigkeit oder an einer hinreichend hohen mechanischen Festigkeit und Verschleißbeständigkeit auf.
Nachteilig bei den bekannten Eisenlegierungen ist des Weiteren, dass sie noch nicht ausreichend hochfest und gleichzeitig korrosionsbeständig sind.

Weiter bekannt sind aus US 3114630 A Stahllegierungen, welche für den Hochtemperatureinsatz unter korrosiver Umgebung entwickelt wurden und durchschnittlich ca. 1 - 1,3 % Kohlenstoff, ca. 12 - 17 % Chrom, ca. 1,0 - 4,5 % Vanadium, ca. 2,5 - 7 % Molybdän sowie jeweils bis zu 2 % Silizium und Mangan und den Rest Eisen enthalten. Zusätzlich können ca. 3 - 15 % Kobalt und ca. 1,5 - 7 % Wolfram zulegiert werden. Um geforderten Einsatzeigenschaften (hohe Härte und Korrosionsbeständigkeit unter erhöhter Temperatur) zu erreichen, werden die hochtemperaturkorrosionsbeständigen Legierungen erschmolzen, geschmiedet, geglüht und anschließend gehärtet oder vergütet. Dabei ist ein Gefüge mit einem hohen Anteil an Restaustenit (≥ 20 Vol.-%) für diese Stahllegierungen unerwünscht und durch das durchgeführte Schmieden kein komplexes Karbidnetzwerk in den Legierungen vorhanden.

Ebenso sind aus WO 2012/121630 A Stahllegierungen zur Herstellung von geschmiedetem Walzen mit der chemischen Zusammensetzung von 0,8 - < 1 Ma.-% Kohlenstoff, 0,2 - 0,5 Ma.-% Mangan, 0,2 - 2,0 Ma.-% Silizium, 7,0 - 13,0 Ma.-% Chrom, 0,6 - 1,6 Ma.-% Molybdän, > 1,0 - 3,0 Ma.-% Vanadium und der Rest Eisen sowie unvermeidbare Verunreinigungen bekannt. Die durch ein Schmieden nach dem Abguss sowie ein nachträgliches Härten auftretende Mikrostruktur der gefertigten Schmiedewalze verfügt über neben Martensit und < 5 Vol.-% Austenit auch über < 5 Vol.-% eutektische Karbide. Diese Art der Formgebung der geschmiedeten Walze bewirkt eine Härte von 780 bis 840 HV und Druckeigenspannungen von - 300 bis - 500 MPa.

Der Erfindung liegt die Aufgabe zugrunde, mechanische Energie absorbierende Formkörper aus Eisenlegierungen anzugeben, die hochfester und korrosionsbeständiger als bereits bekannte Eisenlegierungen sind und ein Verfahren zur Herstellung dieser Formkörper anzugeben, das kostengünstig und einfach realisierbar ist.

Diese Aufgabe wird mit der in den Patentansprüchen angegebenen Erfindung gelöst. Vorteilhafte Ausgestaltungen sind Gegenstand der Unteransprüche.

Die erfindungsgemäßen hochfesten, mechanische Energie absorbierenden und korrosionsbeständigen Formkörper aus Eisenlegierungen mit einer Zusammensetzung gemäß der Formel FeₐCr_{b}C_{c}E1_{d}E2ₑE3_{f}, wobei
E1 ein oder mehrere Elemente der Gruppe V, W,
E2 ein oder mehrere Elemente der Gruppe Mo, Ti, Nb, Ni,
E3 B und/oder N
sind, mit
a = 100-(b+c+d+e+f)
b = 13 bis 20
c = 0,8 bis 1,6
d = 0,5 bis 5
e = 0 bis 8
f = 0 bis 0,5 (a, b, c, d, e, f in Masse-%),
und wobei geringe, herstellungstechnisch bedingte Zusätze und Verunreinigungen, wie Silizium, Calcium, Phosphor, Schwefel und/oder Mangan vorhanden sein können und die ein Gefüge mit einer homogenen Mikrostruktur bestehend aus mindestens einer kubischflächenzentrierten (kfz) Phase und mindestens einer kubisch- und/oder tetragonalraumzentrierten (krz/trz) Phase und mindestens einer karbidischen Phase aufweisen und ein stabiles komplexes mit Karbidbildnern angereichertes, in austenitischer Phase eingebettetes Karbidnetzwerk vorliegt, und die mit einer Erstarrungsgeschwindigkeit von > 1 K/s bis zur vollständigen Erstarrung abgekühlt worden sind.

Vorteilhafterweise weist das Gefüge weiterhin boridische und/oder nitridische Phasen, vorteilhafterweise mit einem Volumenanteil von insgesamt < 15 %, auf. Ebenfalls vorteilhafterweise weist das Gefüge als kubisch- und/oder tetrogonalraumzentrierte Phase zusammen oder jeweils einzeln Martensit zu mindestens 50 Vol.-%, vorteilhafterweise 65 - 85 Vol.-%, auf.

Weiterhin vorteilhafterweise weist das Gefüge als kubischflächenzentrierte Phase Austenit mit 5 bis 40 Vol.-%, vorteilhafterweise 10 bis 20 Vol.-%, auf.

Und auch vorteilhafterweise weist das Gefüge einen Volumenanteil der karbidischen Phase von 3 - 15 Vol.-% auf.

Ebenfalls vorteilhaft ist es, wenn der Formkörper die Zusammensetzung FeₐCr_{b}C_{c}V_{d}Moₑ mit b = (>13)-18, c = 0,9-1,2, d = 1,5-4 und e = 1-3 (in Masse-%), noch vorteilhafterweise mit b = 15, c = 1, d = 3, e = 1 (in Masse-%), aufweist.

Es ist auch vorteilhaft, wenn der Formkörper die Zusammensetzung FeₐCr_{b}C_{c}V_{d}Moₑ mit b = 15, c = 1, d = 3, e = 1 (in Masse-%), aufweist.

Weiterhin vorteilhaft ist es, wenn der Formkörper die Zusammensetzung FeₐCr_{b}C_{c}V_{d}Moₑ₁Nbₑ₂ mit b = 13-18 c = 0,9-1,2, d = 1-3, e1 = 1-4, e2 = 1-3 (in Masse-%) aufweist.

Und vorteilhaft ist es auch, wenn der Formkörper die Zusammensetzung FeₐCr_{b}C_{c}V_{d}MoₑB_{f} mit b = 13-18, c = 0,9-1,2, d = 3, e = 1-3, f = 0,05-0,2 (in Masse-%) aufweist.

Von Vorteil ist es auch, wenn der Formkörper eine Härte zwischen 50 und 65 HRC, eine Druckfestigkeit zwischen 3500 und 5500 MPa bei einer Bruchstauchung zwischen 15 und 30 % und eine Zugfestigkeit größer gleich 1000 MPa aufweist.

Und auch von Vorteil ist es, wenn der Formkörper in halogenidfreien Lösungen eine Passivierung der Oberfläche aufweist und somit korrosionsstabil ist sowie in halogenidhaltigen Lösungen Widerstandsfähigkeit gegen Korrosion zeigt.

Bei dem erfindungsgemäßen Verfahren zur Herstellung von hochfesten, mechanische Energie absorbierenden und korrosionsbeständigen Formkörpern aus Eisenlegierungen werden die Ausgangsstoffe gemischt und aufgeschmolzen, anschließend in eine Form gegossen und mit einer Erstarrungsgeschwindigkeit von ≥ 1 K/s bis zur vollständigen Erstarrung abgekühlt oder die Ausgangsstoffe werden gemischt und aufgeschmolzen, anschließend in eine Form gegossen und mit einer Erstarrungsgeschwindigkeit von ≥ 1 K/s bis zur vollständigen Erstarrung abgekühlt und anschließend mindestens einer Wärmebehandlung bestehend aus einem Härten (Austenitisieren und Abkühlen) mit oder ohne anschließendem Anlassen unterzogen.

Vorteilhafterweise wird das Aufschmelzen mittels Induktion, Laser oder Elektronenstrahl realisiert, wobei dies noch bei Temperaturen von 1400 bis 1500 °C realisiert wird, und/oder unter inerter Atmosphäre, wie unter Argonatmosphäre, realisiert wird.

Weiterhin vorteilhafterweise wird das Aufschmelzen zwischen 1300 und 1700 °C realisiert.

Es ist auch vorteilhaft, wenn eine Erstarrungsgeschwindigkeit zwischen 1 und 1.000 K/s, wie zwischen 10 und 200 K/s, realisiert wird.

Und auch vorteilhaft ist es, wenn die Schmelze der Ausgangsstoffe in eine Kupferkokille abgegossen und darin abgekühlt wird, wobei die Dicke des in der Kupferkokille abgegossenen Formkörpers 1 bis 30 mm, wie im Bereich von 10 bis 20 mm oder 12 bis 20 mm ist.

Von Vorteil ist es auch, wenn die Wärmebehandlung mit Anlassen durchgeführt wird.

Und ebenfalls von Vorteil ist es, wenn die Ausgangsstoffe als Elemente in Anteilen gemäß der erfindungsgemäßen Formel eingesetzt werden.

Mit der erfindungsgemäßen Lösung werden erstmals hochfestere, mechanische Energie absorbierende und gleichzeitig korrosionsbeständigere Formkörper aus Eisenlegierungen als die bereits bekannten Eisenlegierungen aus dem Stand der Technik erzielt, die mit einem kostengünstigen und einfach zu realisierenden Verfahren herstellbar sind.

Die erfindungsgemäßen hochfesten, mechanische Energie absorbierenden und korrosionsbeständigen Formkörper aus Eisenlegierungen werden erfindungsgemäß eingesetzt, wenn eine Werkstoffeigenschaftskombination aus hoher mechanischer Beanspruchung, Absorptionsvermögen von mechanischer Energie, niedriger Verschleißrate und Beständigkeit in korrosiven Medien gefordert ist.

Im Zuge einer Neuerung der Lösungen des Standes der Technik und insbesondere bezüglich der Lösungen nach DE 10 2006 024 358 A1 und DE 10 2010 041 366 A1 wurde mit der vorliegenden Erfindung eine Weiterentwicklung der Legierungsfamilie vorgenommen unter dem Aspekt der verbesserten Korrosionseigenschaften bei gleichzeitig gleichbleibenden oder sogar verbesserten mechanischen Eigenschaften, was bei den bekannten Lösungen weder beachtet noch gewünscht worden ist. Insbesondere durch die Kombination der erfindungsgemäßen Legierungselemente mit dem höheren Chromgehalt als in DE 10 2006 024 358 A1 und DE 10 2010 041 366 A1, kann sich ausreichend Chrom in der Matrix anreichern, wodurch die Korrosionsbeständigkeit der erfindungsgemäßen Legierungen im Vergleich zu Legierungen nach DE 10 2006 024 358 A1 und DE 10 2010 041 366 A1 verbessert werden konnte.

Die erfindungsgemäßen hochfesten, mechanische Energie absorbierenden und korrosionsbeständigen Formkörper aus Eisenlegierungen weisen eine homogene Mikrostruktur bestehend aus mindestens einer kubischflächenzentrierten (kfz) Phase und mindestens einer kubisch- und/oder tetragonalraumzentrierten (krz/trz) Phase und mindestens einer karbidischen Phase auf. Vorteilhafterweise können auch boridische und/oder nitridische Phasen vorhanden sein.

Vorteilhafterweise enthalten die Formkörper einen relativ hohen Volumenanteil (50 bis 80 Vol.-%) an Martensit und/oder Bainit. Dabei kann Martensit als kubisch- und/oder tetragonalraumzentrierten (krz/trz) Phase auftreten. Bei Bainit handelt es sich um ein Phasengemisch aus kubischraumzentrierter (krz) und karbidischer Phase.

Die Formkörper weisen vorteilhafterweise einen Volumenanteil an Austenit (kfz Phase) von 10 bis 20 % auf. Durch den erfindungsgemäßen Anteil an austenitischer Phase werden deutlich verbesserte Eigenschaften erreicht.

Ebenfalls vorteilhaft zeigen sich die erfindungsgemäßen Anteile an metastabilem Austenit in den erfindungsgemäßen Formkörpern der Eisenlegierungen, welche bei Beanspruchung in Martensit umwandeln können (TRIP-Effekt) und so zu einer hohen Verfestigung bei guter Verformbarkeit (hohe Energieabsorption insbesondere unter Druckbelastung) führen.

Die Formkörper weisen vorteilhafterweise einen Volumenanteil von 3 - 15 Vol.-% der karbidischen und/oder boridischen Phasen auf.

Vorteilhafterweise wird ein stabiles komplexes mit Karbidbildnern angereichertes Karbidnetzwerk ausgebildet, welches eingebettet in austenitischer Phase vorliegt, wobei vorteilhafterweise zusätzlich karbidische und/oder boridische Phase(n) im Nanometerbereich (Korngröße < 1 µm) vorliegt/vorliegen.

Vorteilhafterweise weist das Gefüge die Merkmale einer dendritischen bis globularen Mikrostruktur auf.

Der Nachweis der krz-, der trz-, der kfz- sowie der karbidischen und/oder boridischen und/oder nitridischen Phasen und die Bestimmung der Größe und des Volumenanteils dieser Phasen kann über Röntgenbeugung, Rasterelektronenmikroskopie oder Transmissionselektronenmikroskopie erfolgen.

Im Unterschied zur den Lösungen des Standes der Technik liegen erfindungsgemäß gleichzeitig ein untypisch hoher Kohlenstoffgehalt von 0,8 bis 1,6 Ma.-% und ein relativ hoher Chromgehalt von 13 bis 20 Ma.-% unter Anwesenheit von mindestens V und/oder W in der Eisenlegierung vor, sodass der Formkörper hochfest und gleichzeitig korrosionsbeständig ist. Zusätzlich können noch Mo, Ti, Nb, Ni, B und/oder N vorhanden sein.
Eine derartige Zusammensetzung in Verbindung mit dem erfindungsgemäßen Gefüge ist aus dem Stand der Technik nicht bekannt und ableitbar.

Die Karbidbildner Ti, V, Nb, W und Mo binden Kohlenstoff bevorzugter ab als Chrom, da sie deutlich affiner zu C sind. Durch den erfindungsgemäß höheren Chromgehalt kann sich ausreichend Chrom in der Matrix anreichern, um die Korrosionsbeständigkeit zu verbessern. Es kann sich ein komplexes Karbidnetzwerk aus Cr-reichen und/oder V-reichen und/oder W-reichen und/oder Mo-reichen und/oder Ti-reichen und/oder Nb-reichen Karbiden formen.

Durch das Zulegieren von Bor bilden sich Boride und/oder Borkarbide und/oder Bornitride aus, die zu einer deutlichen Erhöhung der Härte und einer Verbesserung der Festigkeiten führen, jedoch die Zähigkeit absenken können.

Durch das Zulegieren von Nickel wird die Zähigkeit verbessert und der Bildung von Ferrit entgegengewirkt.

Die erfindungsgemäßen Formkörper aus den Eisenlegierungen weisen hohe mechanische Festigkeiten bei hoher plastischer Verformbarkeit, hohe Härten und gute Zähigkeit auf und sind beständig gegen Verschleiß und korrosive Medien.

Die erfindungsgemäßen Formkörper besitzen eine Druckfestigkeit zwischen 3500 und 5000 MPa bei einer Bruchstauchung zwischen 15 und 30 % sowie eine Zugfestigkeit größer gleich 1000 MPa. Vorteilhafterweise liegt die Makrohärte der erfindungsgemäßen Eisenlegierungen zwischen 50 und 65 HRC. Erfindungsgemäße Formkörper zeigen eine verbesserte Korrosionsbeständigkeit durch Passivierung der Oberfläche in sauren Lösungen und bei Kontakt mit chloridhaltigen Lösungen.

Die deutlich verbesserten Eigenschaften liegen im Gusszustand vor, wenn das erfindungsgemäße Verfahren realisiert worden ist. Damit kann eine Herstellung von endformnahen Gussteilen erfolgen, wodurch wiederum zeitaufwendige und kostspielige Umformprozesse (z.B. Schmieden, Walzen usw.) sowie Vor- und Nachbehandlungen eingespart werden können.

Das erfindungsgemäße Verfahren zur Herstellung der erfindungsgemäßen hochfesten, mechanische Energie absorbierenden und korrosionsbeständigen Formkörper aus Eisenlegierungen erfolgt über ein Mischen und Aufschmelzen der Legierungsbestandteile in den gemäß der gewünschten Zusammensetzung notwendigen Anteilen. Sowohl Ausgangsstoffe als auch ihre Anteile richten sich nach der in Anspruch 1 angegebenen Formel. Nach dem Aufschmelzen der Ausgangsstoffe wird die Schmelze in eine Form gegossen. Die Abkühlung der Schmelze in der Form muss dabei mit einer Erstarrungsgeschwindigkeit von ≥ 1 K/s, vorteilhafterweise zwischen 10 und 1.000 K/s, noch vorteilhafterweise zwischen 10 und 200 K/s, realisiert werden, damit das erfindungsgemäße Gefüge realisiert wird. Die Abkühlung kann erfindungsgemäß auch von mindestens einer nachfolgenden Wärmebehandlung der Formkörper gefolgt sein. Dabei handelt es sich um ein Härten (Austenitisieren und Abkühlen) mit/ohne einem anschließenden Anlassen des Materials.

Das erfindungsgemäße Verfahren ist kostengünstig und einfach realisierbar.

Die eingesetzten Ausgangsstoffe sollen möglichst frei von Verunreinigungen und Zusätzen sein und durch das Aufschmelzen und Gießen der Legierung sollen ebenfalls möglichst wenig Verunreinigungen und Zusätze in die Schmelze und damit in den Formkörper eingebracht werden.

Bei der erfindungsgemäßen Eisenlegierung werden vorteilhafterweise reine Elemente eingesetzt, damit keine Oxide und/oder Sulfide in der erfindungsgemäßen Legierung entstehen, welche die Werkstoffeigenschaften (insbesondere die Zähigkeit) negativ beeinflussen können.

Das Aufschmelzen der Ausgangsstoffe kann weiterhin vorteilhafterweise in einem Induktionsofen vorteilhafterweise bei Temperaturen von 1400 bis 1500 °C vorteilhafterweise unter inerter Atmosphäre, wie Argonatmosphäre, durchgeführt werden, wobei als Tiegelmaterial vorteilhafterweise Al₂O₃ eingesetzt wird.

Die Ausgangsstoffe werden vorteilhafterweise bis auf Temperaturen von 1300 - 1700 °C erwärmt und bei Temperaturen zwischen 1400 und 1500 °C in die Form gegossen.

Vorteilhafterweise bestehen solche Gussformen aus Kupfer, sogenannte Kupferkokillen, da Kupfer eine hohe Wärmeleitfähigkeit besitzt. Durch die damit realisierten schnellen Erstarrungsgeschwindigkeiten bildet sich eine verbundähnliche Mikrostruktur, bestehend aus Nichtgleichgewichtsphasen und dem erfindungsgemäßen komplexen Karbidnetzwerk aus, was die Eigenschaften gegen abrasiven Verschleiß verbessert. Die Bildung der martensitischen Phase wird durch die hohen Erstarrungsgeschwindigkeiten gefördert.

Weiterhin wird die Erstarrungsgeschwindigkeit der geschmolzenen Legierung durch die Wahl der Abmessung der Gussform gesteuert. Dabei spielen die Breite (B) und Länge (L) des herzustellenden Formkörpers nur eine untergeordnete Rolle. Entscheidend für die Steuerung der Erstarrungsgeschwindigkeit ist vor allem die Dicke des herzustellenden Formkörpers. Dabei gilt, je geringer die Dicke (D) des herzustellenden Formkörpers ist, umso größer ist die auftretende Erstarrungsgeschwindigkeit bei gleichem Gussformvolumen. Daher kann auch mit den Abmessungen der entsprechenden Gussform die Erstarrungsgeschwindigkeit gesteuert werden. Vorteilhafte Dicken der herzustellenden Formkörper liegen im Bereich von 1 bis 30 mm, vorteilhafterweise im Bereich von 10 bis 20 mm oder 12 bis 20 mm. Dementsprechend können Gussformen ausgewählt werden, die solche Abmessungen aufweisen. Vorteilhafte Abmessungen der Kupferkokillen sind (B x L x D = 70 x 150 x 15) mm³.

Vorteilhafterweise kann die erfindungsgemäße Legierung erneut aufgeschmolzen und rasch erstarrt werden. So kann sich ebenfalls das erfindungsgemäße Gefüge mit einer homogenen dendritischen bis globularen Mikrostruktur bestehend aus kubisch- und/oder tetragonalraumzentrierter (krz/trz) Phase, einer kubischflächenzentrierten (kfz) Phase und karbidischen und/oder boridischen und/oder nitridischen Phasen ausbilden, wodurch die verbesserten Eigenschaften erreicht werden.
Das (erneute) Aufschmelzen der erfindungsgemäßen Legierungszusammensetzung kann mittels Induktion, Laser oder Elektronenstrahl erfolgen. Dabei liegt die Erstarrungsgeschwindigkeit vorteilhafterweise zwischen 1 und 1.000 K/s.

Besonders zeigt sich, dass durch das erfindungsgemäße Verfahren nachfolgende Wärmebehandlungen eingespart oder überflüssig werden, da der erfindungsgemäße Formkörper seine besonderen mechanischen Eigenschaften bereits im Gusszustand aufweist.

Vorteilhaft bei der vorliegenden Erfindung ist ferner, dass eine nachträgliche mechanische Umformung oder Wärmebehandlung des gegossenen Formkörpers aus der Eisenlegierung nicht notwendig ist, um ausreichend hohe Festigkeiten bei hoher plastischer Verformbarkeit und Beständigkeit gegen Korrosion zu erreichen. Die erfindungsgemäßen Formkörper aus der Eisenlegierung sind aber umformtechnisch bearbeitbar.

Die Erfindung ist nachstehend anhand von zwei Ausführungsbeispielen näher erläutert.

### Beispiel 1

Zur Herstellung einer Legierung mit der Zusammensetzung Fe₈₀Cr₁₅C₁V₃Mo₁ (in Masse-%) werden 800g Fe, 150 g Cr, 10 g C, 30 g V und 10 g Mo eingewogen und gemischt. Diese Mischung wird in einer Induktionsschmelzanlage unter Argonatmosphäre bei einer Temperatur von 1500 °C aufgeschmolzen und in eine rechteckige Kupferkokille mit den inneren Abmessungen (70 x 150 x 15) mm³ abgegossen. Aufgrund der Größe der Kupferkokille und der Abmessungen des Gussteiles beträgt die Erstarrungsgeschwindigkeit in allen Bereichen des Gussteiles mindestens 10 K/s.

Der erhaltene dünnwandig gegossene Formkörper aus der Eisenlegierung besteht aus einer hochfesten kubischraumzentrierten Phase, einer metastabilen kubischflächenzentrierten Phase, sowie hauptsächlich eutektischen, nano- und mikrokristallinen karbidischen Phasen vom Typ M₇C₃ (M... Cr, V) und nanokristallinen karbidischen Phasen vom Typ MC (M...Cr, V). Der Volumenanteil der kubischraumzentrierten Phase beträgt 78 %, der Volumenanteil der austenitischen Phase beträgt 18 % und der Volumenanteil der karbidischen Phasen beträgt 4 %.

Nachfolgend ist der Formkörper aus der Eisenlegierung im Druckversuch untersucht worden. Dabei wird eine starke Verfestigung beobachtet, was sich auf eine verformungsinduzierte Umwandlung von Austenit in Martensit (TRIP-Effekt) zurückführen lässt. Eine technische Druckfestigkeit von 4360 MPa (wahre Druckfestigkeit von 3390 MPa) bei einer technischen Bruchstauchung von 22 % (wahre Bruchstauchung von 25 %) wurde ermittelt. Die technische Zugfestigkeit bei Zugversuchen betrug circa 1400 MPa (wahre Zugfestigkeit 1440 MPa). Eine Härte von 56 HRC wurde bei Raumtemperatur ermittelt.

Für die Legierung konnte eine Passivierung der Oberfläche in 0,05 M H₂SO₄ (pH ≈2) und somit eine verbesserte Korrosionsbeständigkeit in sauren Lösungen nachgewiesen werden. Zusätzlich konnte eine Resistenz gegen Lochfraß in chloridhaltigen neutralen Lösungen bei kurzzeitigem Kontakt dokumentiert werden.

### Beispiel 2

Zur Herstellung einer Legierung mit der Zusammensetzung Fe₇₉Cr₁₅C₁V₃Mo₁Ti₁ (in Masse-%) werden 790g Fe, 150g Cr, 10g C 30g V, 10g Mo und 10g Ti eingewogen und gemischt. Diese Mischung wird in einer Induktionsschmelzanlage unter Argonatmosphäre bei einer Temperatur von 1500 °C aufgeschmolzen und in eine rechteckige Kupferkokille mit den Abmessungen (70 x 150 x 15) mm³ abgegossen. Aufgrund der Größe der Kupferkokille und der Abmessungen des Gussteiles beträgt die Erstarrungsgeschwindigkeit in allen Bereichen des Gussteiles mindestens 10 K/s.

Der erhaltene dünnwandig gegossene Formkörper aus der Eisenlegierung besteht aus einer kubischraumzentrierten Phase, einer metastabilen, kubischflächenzentrierten Phase sowie karbidischen Phasen wie die eutektischen Karbide vom Typ M₇C₃ (M... Cr, V) und MC-Karbide (M...Ti, Cr, V, Mo). Der Volumenanteil der kubischraumzentrierten Phase beträgt 71 %, der Volumenanteil der austenitischen Phase beträgt 25 % und der Volumenanteil der karbidischen Phasen beträgt 4 %.
Nachfolgend ist der Formkörper aus der Eisenlegierung im Druckversuch untersucht worden. Dabei wird eine starke Verfestigung beobachtet, was sich auf eine verformungsinduzierte Umwandlung von Austenit in Martensit (TRIP-Effekt) zurückführen lässt. Eine technische Druckfestigkeit von 4210 MPa (wahre Druckfestigkeit von 2950 MPa) bei einer technischen Bruchstauchung von 30,1 % (wahre Bruchstauchung von 35,8 %) wurde ermittelt. Die technische Zugfestigkeit bei Zugversuchen betrug circa. 1000 MPa (wahre Zugfestigkeit circa 1060 MPa). Eine Härte von 55 HRC wurde bei Raumtemperatur ermittelt.

Für die Legierung konnte eine Passivierung der Oberfläche in 0,05 M H₂SO₄ (pH ≈ 2) und somit eine verbesserte Korrosionsbeständigkeit in sauren Lösungen nachgewiesen werden.

Damit sind Formkörper hergestellt worden, die neben einer guten Verformungsfestigkeit und deutlicher Festigkeitssteigerung bei gleichzeitig guter Duktilität, Korrosions- und Verschleißbeständigkeit sowie die Fähigkeit mechanische Energie zu absorbieren aufweisen.

## Patentansprüche

1. Hochfeste, mechanische Energie absorbierende und korrosionsbeständige Formkörper aus Eisenlegierungen, mit einer Zusammensetzung gemäß der Formel
Feₐ Cr_{b} C_{c} E1_{d} E2ₑ E3_{f} ,
wobei
E1 ein oder mehrere Elemente der Gruppe V, W,
E2 ein oder mehrere Elemente der Gruppe Mo, Ti, Nb, Ni,
E3 B und/oder N
sind, mit
a = 100-(b+c+d+e+f)
b = 13 bis 20
c = 0,8 bis 1,6
d = 0,5 bis 5
e = 0 bis 8
f = 0 bis 0,5 (a, b, c, d, e, f in Masse-%),
und wobei geringe, herstellungstechnisch bedingte Zusätze und Verunreinigungen, wie Silizium, Calcium, Phosphor, Schwefel und/oder Mangan vorhanden sein können und die ein Gefüge mit einer homogenen Mikrostruktur bestehend aus mindestens einer kubischflächenzentrierten (kfz) Phase und mindestens einer kubisch- und/oder tetragonalraumzentrierten (krz/trz) Phase und mindestens einer karbidischen Phase aufweisen, und ein stabiles komplexes mit Karbidbildnern angereichertes Karbidnetzwerk vorliegt, und die mit einer Erstarrungsgeschwindigkeit von ≥ 1 K/s bis zur vollständigen Erstarrung abgekühlt worden sind.

2. Formkörper nach Anspruch 1, bei denen das Gefüge weiterhin boridische und/oder nitridische Phasen aufweist, und/oder das Gefüge als kubisch- und/oder tetrogonalraumzentrierte Phase zusammen oder jeweils einzeln Martensit zu mindestens 50 Vol.-% aufweist, und/oder das Gefüge als kubischflächenzentrierte Phase Austenit mit 5 bis 40 Vol.-% aufweist, und/oder das Gefüge einen Volumenanteil der karbidischen Phase von 3 - 15 Vol.-% aufweist.

3. Formkörper nach Anspruch 2, bei denen das Gefüge boridische und/oder nitridische Phasen mit einem Volumenanteil von insgesamt < 15 %, aufweist, und/oder das Gefüge als kubisch- und/oder tetrogonalraumzentrierte Phase zusammen oder jeweils einzeln Martensit zu 65 - 85 Vol.-%, aufweist, und/oder das Gefüge als kubischflächenzentrierte Phase Austenit mit 10 bis 20 Vol.-%, aufweist.

4. Formkörper nach Anspruch 1, bei denen der Formkörper die Zusammensetzung FeₐCr_{b}C_{c}V_{d}Moₑ mit b = (>13)-18, c = 0,9-1,2, d = 1,5-4 und e = 1-3 (in Masse-%) aufwe ist.

5. Formkörper nach Anspruch 4, bei denen der Formkörper die Zusammensetzung FeaCrbCcVdMoe mit b = 15, c = 1, d = 3, e = 1 (in Masse-%), aufweist.

6. Formkörper nach Anspruch 1, bei denen der Formkörper die Zusammensetzung FeₐCr_{b}C_{c}V_{d}Moₑ₁Nbₑ₂ mit b = 13-18 c = 0,9-1,2, d = 1-3, e1 = 1-4, e2 = 1-3 (in Masse-%) oder die Zusammensetzung FeₐCr_{b}C_{c}V_{d}MoₑB_{f} mit b = 13-18, c = 0,9-1,2, d = 3, e = 1-3, f = 0,05-0,2 (in Masse-%) aufweist.

7. Formkörper nach Anspruch 1, bei denen der Formkörper eine Härte zwischen 50 und 65 HRC, eine Druckfestigkeit zwischen 3500 und 5500 MPa bei einer Bruchstauchung zwischen 15 und 30 % und eine Zugfestigkeit größer gleich 1000 MPa aufweist.

8. Formkörper nach Anspruch 1, bei denen der Formkörper in halogenidfreien Lösungen eine Passivierung der Oberfläche aufweist und somit korrosionsstabil ist sowie in halogenidhaltigen Lösungen Widerstandsfähigkeit gegen Korrosion zeigt.

9. Verfahren zur Herstellung von hochfesten, mechanische Energie absorbierenden und korrosionsbeständigen Formkörpern aus Eisenlegierungen gemäß Anspruch 1, bei dem die Ausgangsstoffe gemischt und aufgeschmolzen, anschließend in eine Form gegossen und mit einer Erstarrungsgeschwindigkeit von ≥ 1 K/s bis zur vollständigen Erstarrung abgekühlt werden oder die Ausgangsstoffe gemischt und aufgeschmolzen, anschließend in eine Form gegossen und mit einer Erstarrungsgeschwindigkeit von ≥ 1 K/s bis zur vollständigen Erstarrung abgekühlt und anschließend mindestens einer Wärmebehandlung bestehend aus einem Härten (Austenitisieren und Abkühlen) mit oder ohne anschließendem Anlassen unterzogen werden.

10. Verfahren nach Anspruch 9, bei dem das Aufschmelzen mittels Induktion, Laser oder Elektronenstrahl realisiert wird, wobei dies bei Temperaturen von 1400 bis 1500 °C realisiert wird, und/oder unter inerter Atmosphäre, wie unter Argonatmosphäre, realisiert wird.

11. Verfahren nach Anspruch 9, bei dem das Aufschmelzen zwischen 1300 und 1700 °C realisiert wird.

12. Verfahren nach Anspruch 9, bei dem eine Erstarrungsgeschwindigkeit zwischen 1 und 1.000 K/s, wie zwischen 10 und 200 K/s, realisiert wird.

13. Verfahren nach Anspruch 9, bei dem die Schmelze der Ausgangsstoffe in eine Kupferkokille abgegossen und darin abgekühlt wird, wobei die Dicke des in der Kupferkokille abgegossenen Formkörpers 1 bis 30 mm, wie im Bereich von 10 bis 20 mm oder 12 bis 20 mm ist.

14. Verfahren nach Anspruch 9, bei dem die Wärmebehandlung mit Anlassen durchgeführt wird.

15. Verfahren nach Anspruch 9, bei dem die Ausgangsstoffe als Elemente in Anteilen gemäß der Formel nach Anspruch 1 eingesetzt werden.

## Claims

1. High-strength, corrosion-resistant shaped bodies which absorb mechanical energy and are composed of iron alloys having a composition according to the formula
Feₐ Cr_{b} C_{c} E1_{d} E2ₑ E3_{f},
where
E1 is one or more elements of the group consisting of V, W,
E2 is one or more elements of the group consisting of Mo, Ti, Nb, Ni,
E3 is B and/or N
and
a = 100- (b+c+d+e+f)
b = 13 to 20
c = 0.8 to 1.6
d = 0.5 to 5
e = 0 to 8
f = 0 to 0.5 (a, b, c, d, e, f in % by mass),
and which can comprise small, production-related additives and impurities and which have a structure having a homogeneous microstructure consisting of at least one face centred cubic (FCC) phase and at least one body centred cubic and/or body centred tetragonal (BCC/BCT) phase and at least one carbidic phase.

2. Shaped body according to Claim 1, wherein the microstructure further comprises boridic and/or nitridic phases, advantageously in a total proportion by volume of < 15% and/or the microstructure comprises at least 50% by volume, advantageously 65-85% by volume, of body centred cubic and/or body centred tetragonal phase, either together or in each case, and/or the microstructure comprises austenite in a proportion of from at least 5 to 40% by volume, advantageously from 10 to 20% by volume, as face centred cubic phase and/or the microstructure has a proportion by volume of the carbidic phase of 3-15% by volume.

3. Shaped body according to Claim 1, wherein a stable complex carbide network which is enriched in carbide formers and is embedded in austenitic phase is present.

4. Shaped body according to Claim 1, wherein the shaped body has the composition FeₐCr_{b}C_{c}V_{d}Moₑ where b = > 13-18, c = 0.9-1.2, d = 1.5-4 and e = 1-3 (in % by mass), more advantageously b = 15, c = 1, d = 3, e = 1 (in % by mass) .

5. Shaped body according to Claim 1, wherein the shaped body has the composition FeₐCr_{b}C_{c}V_{d}Moₑ₁Nbₑ₂ where b = 13-18, c = 0.9-1.2, d = 1-3, e1 = 1-4, e2 = 1-3 (in % by mass) or the composition FeₐCr_{b}C_{c}V_{d}MoₑB_{f} where b = 13-18, c = 0.9-1.2, d = 3, e = 1-3, f = 0.05-0.2 (in % by mass).

6. Shaped body according to Claim 1, wherein the shaped body has a hardness in the range from 50 to 65 HRC, a compressive strength in the range from 3500 to 5500 MPa at a deformation at break in the range from 15 to 30% and a tensile strength greater than or equal to 1000 MPa.

7. Shaped body according to Claim 1, wherein the shaped body has passivation of the surface in halide-free solutions and is thus corrosion-stable and also displays resistance to corrosion in halide-containing solutions.

8. Shaped body according to Claim 1, wherein the shaped body comprises silicon, calcium, phosphorus, sulfur and/or manganese as production-related additives and impurities.

9. Process for producing high-strength, corrosion-resistant shaped bodies which absorb mechanical energy and are composed of iron alloys according to Claim 1, wherein the starting materials are mixed and melted, subsequently poured into a mould and cooled at a solidification rate of ≥ 1 K/s until solidification is complete or the starting materials are mixed and melted, subsequently poured into a mould and cooled at a solidification rate of ≥ 1 K/s until solidification is complete and subsequently subjected to at least heat treatment consisting of hardening (austenitization and cooling) with or without subsequent tempering.

10. Process according to Claim 9, wherein the melting is achieved by means of induction, laser or electron beam, advantageously at temperatures of from 1400 to 1500°C, and/or likewise advantageously under an inert atmosphere, for example under an argon atmosphere.

11. Process according to Claim 9, wherein melting is performed at from 1300 to 1700°C.

12. Process according to Claim 9, wherein a solidification rate in the range from 1 to 1000 K/s, advantageously from 10 to 200 K/s, is realized.

13. Process according to Claim 9, wherein the melt of the starting materials is poured into a copper mould and cooled therein, where the thickness of the shaped body cast in the copper mould is advantageously from 1 to 30 mm, more advantageously in the range from 10 to 20 mm or from 12 to 20 mm.

14. Process according to Claim 9, wherein the heat treatment is carried out with tempering.

15. Process according to Claim 9, wherein the starting materials are used as elements in proportions corresponding to the formula indicated in Claim 1.

## Revendications

1. Corps moulés hautement solides, absorbant l'énergie mécanique et résistants à la corrosion, à base d'alliages de fer, qui présentent une composition selon la formule
FeₐCr_{b}C_{c}E1_{d}E2ₑE3_{f},
dans laquelle
E1 est un ou plusieurs éléments du groupe V, W,
E2 est un ou plusieurs éléments du groupe Mo, Ti, Nb, Ni, E3 est B et/ou N,
avec
a = 100-(b+c+d+e+f)
b = 13 à 20
c = 0,8 à 1,6
d = 0,5 à 5
e = 0 à 8
f = 0 à 0,5 (a, b, c, d, e, f en % en masse),
et qui peuvent comprendre de faibles ajouts et impuretés liés à la fabrication et qui présentent une structure ayant une microstructure homogène constituée par au moins une phase cubique faces centrées (cfc) et au moins une phase cubique et/ou tétragonale à corps centré (ccc/tcc) et au moins une phase carburée.

2. Corps moulés selon la revendication 1, dans lesquels la structure comprend en outre des phases borurées et/ou nitrurées, plus avantageusement en une proportion volumique d'au total < 15 %, et/ou la structure comprend en tant que phase cubique et/ou tétragonale à corps centré ensemble ou respectivement au moins 50 % en volume, plus avantageusement 65 à 85 % en volume, et/ou la structure comprend en tant que phase cubique faces centrées de l'austénite à hauteur d'au moins 5 à 40 % en volume, plus avantageusement 10 à 20 % en volume, et/ou la structure comprend une proportion volumique de la phase carburée de 3 à 15 % en volume.

3. Corps moulés selon la revendication 1, dans lesquels un réseau carbure complexe stable, enrichi en générateurs de carbures, incorporé dans une phase austénitique, est présent.

4. Corps moulés selon la revendication 1, dans lesquels le corps moulé présente la composition FeₐCr_{b}C_{c}V_{d}Moₑ avec b => 13 à 18, c = 0,9 à 1,2, d = 1,5 à 4 et e = 1 à 3 (en % en masse), encore plus avantageusement avec b = 15, c = 1, d = 3, e = 1 (en % en masse).

5. Corps moulés selon la revendication 1, dans lesquels le corps moulé présente la composition FeₐCr_{b}C_{c}V_{d}Moₑ₁Nbₑ₂ avec b = 13 à 18, c = 0,9 à 1,2, d = 1 à 3, e1 = 1 à 4, e2 = 1 à 3 (en % en masse) ou la composition FeₐCr_{b}C_{c}V_{d}MoₑB_{f} avec b = 13 à 18, c = 0, 9 à 1,2, d = 3, e = 1 à 3, f = 0, 05 à 0,2 (en % en masse).

6. Corps moulés selon la revendication 1, dans lesquels le corps moulé présente une dureté comprise entre 50 et 65 HRC, une résistance à la pression comprise entre 3 500 et 5 500 MPa à une déformation à la rupture comprise entre 15 et 30 % et une résistance à la traction supérieure ou égale à 1 000 MPa.

7. Corps moulés selon la revendication 1, dans lesquels le corps moulé présente une passivation de la surface dans des solutions exemptes d'halogénures et est par conséquent stable à la corrosion, et présente une résistance à la corrosion dans des solutions contenant des halogénures.

8. Corps moulés selon la revendication 1, dans lesquels le corps moulé comprend du silicium, du calcium, du phosphore, du soufre et/ou du manganèse en tant qu'ajouts et impuretés liés à la fabrication.

9. Procédé de fabrication de corps moulés hautement solides, absorbant l'énergie mécanique et résistants à la corrosion à base d'alliages de fer selon la revendication 1, selon lequel les matières premières sont mélangées et fondues, puis versées dans un moule et refroidies à une vitesse de solidification ≥ 1 K/s jusqu'à la solidification complète, ou les matières premières sont mélangées et fondues, puis versées dans un moule et refroidies à une vitesse de solidification ≥ 1 K/s jusqu'à la solidification complète, puis soumises à au moins un traitement thermique constitué par un durcissement (austénisation et refroidissement) avec ou sans recuit ultérieur.

10. Procédé selon la revendication 9, dans lequel la fusion est réalisée par induction, laser ou faisceau d'électrons, celle-ci étant plus avantageusement réalisée à des températures de 1 400 à 1 500 °C, et/ou également plus avantageusement sous une atmosphère inerte, tel que par exemple sous une atmosphère d'argon.

11. Procédé selon la revendication 9, dans lequel la fusion est réalisée entre 1 300 et 1 700 °C.

12. Procédé selon la revendication 9, dans lequel une vitesse de solidification comprise entre 1 et 1 000 K/s, plus avantageusement entre 10 et 200 K/s, est réalisée.

13. Procédé selon la revendication 9, dans lequel la masse fondue des matières premières est versée dans un moule en cuivre et est refroidie dans celui-ci, l'épaisseur du corps moulé versé dans le moule en cuivre étant plus avantageusement de 1 à 30 mm, encore plus avantageusement dans la plage allant de 10 à 20 mm ou de 12 à 20 mm.

14. Procédé selon la revendication 9, dans lequel le traitement thermique est réalisé avec recuit.

15. Procédé selon la revendication 9, dans lequel les matières premières sont utilisées sous la forme d'éléments en des proportions selon la formule dans la revendication 1.
